# EUROPÄISCHE PATENTSCHRIFT

(11) **EP 0 911 423 B1**
(45) Veröffentlichungstag und Bekanntmachung des Hinweises auf die Patenterteilung: **18.08.2004**
(21) Anmeldenummer: 98120102.3
(22) Anmeldetag: 23.10.1998
(51) Int. Cl.: C23C 4/12, C23C 4/00

(54) **Verfahren zum Verbinden von Werkstücken**
Method for joining workpieces
Méthode pour assembler des pièces

(30) Priorität: 27.10.1997 DE 19747383
(43) Veröffentlichungstag der Anmeldung: 28.04.1999
(73) Patentinhaber: Linde AG, 65189 Wiesbaden (DE)
(72) Erfinder: Heinrich, Peter, Dipl.-Ing., 82110 Germering (DE); Kreye, Heinrich, Professor Dr.-Ing., 22175 Hamburg (DE)
(74) Vertreter: Obermüller, Bernhard

(56) Entgegenhaltungen:
- EP-A- 0 189 053
- EP-A- 0 484 533
- WO-A-95/07768
- DE-A- 1 500 733
- GB-A- 691 983

## Beschreibung

Die Erfindung betrifft ein Verfahren zum Verbinden von Werkstücken, wobei durch thermisches Spritzen eine Spritzschicht oder mehrere Spritzschichten hergestellt werden, welche zumindest teilweise eine Oberfläche eines ersten Werkstückes und zumindest teilweise eine Oberfläche eines zweiten Werkstückes überdecken, und wobei ein pulverförmiger Zusatzwerkstoff mittels eines Gases auf die zu beschichtenden Oberflächen geleitet wird. In der industriellen Fertigung werden Verbindungen von Werkstücken oder Teilen unterschiedlichster Art und Geometrie benötigt. Die Anforderungen an die Eigenschaften der Verbindungen sind dabei unterschiedlich. Besondere Schwierigkeiten bereitet die Herstellung von Verbindungen von Werkstücken, die sich in der Geometrie und/ oder im Material stark unterscheiden.

Aus der DE-A-15 00 733 ist ein Verfahren zum unlöslichen Verbinden von nicht miteinander verschweißbaren Werkstoffteilen durch Beschichten mittels eines Drahtoder Pulverspritzverfahrens mit und ohne Schutzgasatmosphäre oder mittels eines Plasmaspritzverfahrens mit Schutzgasatmosphäre bekannt

Das thermische Spritzen zum Beschichten kennt als Verfahrensvarianten das autogene Flammspritzen oder das Hochgeschwindigkeits-Flammspritzen, das Lichtbogenspritzen, das Plasmaspritzen, das Detonationsspritzen und das Laserspritzen.

Für die Erfindung eignen sich vor allem die Verfahrensvarianten des Lichtbogenspritzens, des Detonationsspritzens und des Laserspritzens und insbesondere die des autogenen Flammspritzens oder des Hochgeschwindigkeits-Flammspritzens. Erfindungsgemäß wird folglich bevorzugt ein Flammspritzverfahren als thermisches Spritzverfahren eingesetzt.

Thermische Spritzverfahren werden in allgemeiner Form beispielsweise in
- *Übersicht und Einführung in das* "*Thermische Spritzen*", Peter Heinrich, Linde-Berichte aus Technik und Wissenschaft, 52/1982, Seiten 29 bis 37, oder
- *Thermisches Spritzen - Fakten und Stand der Technik,* Peter Heinrich, Jahrbuch Oberflächentechnik 1992, Band 48, 1991, Seiten 304 bis 327, Metalf-Verlag GmbH,
beschrieben.

Thermische Spritzverfahren zeichnen sich im wesentlichen dadurch aus, daß sie gleichmäßig aufgetragene Beschichtungen ermöglichen. Durch thermische Spritzverfahren aufgetragene Beschichtungen können durch Variation der Spritzmaterialien an unterschiedliche Anforderungen angepaßt werden. Die Spritzrnaterialien können dabei in Form von Drähten, Stäben oder als Pulver verarbeitet werden. Beim thermischen Spritzen kann zusätzlich eine thermische Nachbehandlung vorgesehen sein.

In jüngerer Zeit wurde darüber hinaus ein weiteres thermisches Spritzverfahren entwickelt, welches auch als Kaltgasspritzen bezeichnet wird. Es handelt sich dabei um eine Art Weiterentwicklung des Hochgeschwindigkeits-Flammspritzens mit Pulver. Dieses Verfahren ist beispielsweise in der europäischen Patentschrift EP 0 484 533 B1 beschrieben. Beim Kaltgasspritzen kommt ein Zusatzwerkstoff in Pulverform zum Einsatz. Die Pulverpartikel werden beim Kaltgasspritzen jedoch nicht im Gasstrahl geschmolzen. Vielmehr liegt die Temperatur des Gasstrahles unterhalb des Schmelzpunktes der Pulverpartikel des Zusatzwerkstoffes (EP 0 484 533 B1) oder aber nur in geringem Maße oberhalb der Schmelztemperatur des Pulvers. Im Kaltgasspritzverfahren wird also ein im Vergleich zu den herkömmlichen Spritzverfahren "kaltes" bzw. ein vergleichsweise kälteres Gas verwendet. Gleichwohl wird das Gas aber ebenso wie in den herkömmlichen Verfahren erwärmt, aber lediglich auf Temperaturen unterhalb des Schmelzpunktes der Pulverpartikel des Zusatzwerkstoffes oder auf Temperaturen des Gasstrahles von 100 K bis zu 200 K oberhalb des Schmelzpunktes der Pulverpartikel des Zusatzwerkstoffes.

Der vorliegenden Erfindung liegt die Aufgabe zugrunde, ein Verfahren zum Verbinden von Werkstücken aufzuzeigen, welches das Verbinden von Werkstücken vereinfacht, verbilligt oder überhaupt erst ermöglicht. Insbesondere sollte ein Verbinden von sich in der Geometrie und/oder im Material stark unterscheidenden (hinsichtlich der Materialzusammensetzung wie auch hinsichtlich der Materialeigenschaften) Werkstücken ermöglicht werden.

Die gestellte Aufgabe wird dadurch gelöst, daß das Gas für das thermische Spritzen Stickstoff, Helium, Argon, Neon, Krypton, Xenon, ein Wasserstoff enthaltendes Gas, ein kohlenstoffhaltiges Gas, insbesondere Kohlendioxid, Sauerstoff, ein Sauerstoff enthaltendes Gas, Luft, Wasserdampf oder Mischungen der vorgenannten Gase enthält und dass der pulverförmige Zusatzwerkstoff auf die zu beschichtenden Oberflächen geleitet, ohne dass die Pulverpartikel des Zusatzwerkstoffes im Gasstrahl geschmolzen werden.

Ein wesentliches Merkmal der Erfindung besteht darin, daß der Zusatzwerkstoff in Pulverform und nicht als Draht vorliegt.

Es können mittels des erfindungsgemäßen Verfahrens Werkstücke aus unterschiedlichen Werkstoffen verbunden werden. Die unterschiedlichen Werkstoffe können dabei sein:
- Metalle oder Metallegierungen mit sehr unterschiedlichem Schmelzpunkt,
- Metalle oder Metallegierungen mit unterschiedlicher Wärmeleitfähigkeit oder unterschiedlichem Wärmeausdehnungsverhalten,
- Metalle oder Metallegierungen, die beim gemeinsamen Aufschmelzen und der damit verbundenen Durchmischung anschließend beim Abkühlen spröde intermetallische Phasen bilden, welche die Festigkeit der Verbindung beeinflussen,
- Metall-Keramikverbindungen.

Ferner können sich die zu verbindenden Werkstücke hinsichtlich ihrer Geometrie stark unterscheiden. So kann das erfindungsgemäße Verfahren beispielsweise für das Befestigen von Stegen oder Versteifungen bei insbesondere dünnwandigen Konstruktionen mit Vorteil eingesetzt werden.

Für die überwiegende Zahl der Anwendungen wird es in der Regel genügen, daß lediglich eine Spritzschicht hergestellt wird. Es können aber auch zwei oder mehrere Spritzschichten aufgetragen werden. Dies ist beispielsweise für erste aufgespritzte Schichten sinnvoll, die eine besonders hohe Haftfestigkeit und/oder eine besonders gute Haftung auf beiden Werkstücken besitzen oder bei denen der Werkstoff einen dem Material des Werkstückes angenäherten thermischen Ausdehnungskoeffizienten besitzt. Derartige erste Spritzschichten sind beispielsweise von Bedeutung, wenn eines der zu verbindenden Werkstücke aus Glas oder Keramik besteht und die Verbindung Temperaturwechseln ausgesetzt werden soll. Ausführungen zur erfindungsgemäßen Herstellung einer Spritzschicht gelten entsprechend auch für Fälle mit mehreren Spritzschichten.

In jedem Fall entsteht auf die beschriebene Art und Weise ein Werkstückverbund aus einem ersten Werkstück und einem zweiten Werkstück mit einer Verbindung zwischen beiden Werkstücken aus einer durch thermisches Spritzen erzeugten Spritzschicht oder aus mehreren durch thermisches Spritzen erzeugten Spritzschichten, welche zumindest teilweise eine Oberfläche des ersten Werkstückes und zumindest teilweise eine Oberfläche des zweiten Werkstückes überdeckt bzw. überdecken.

Die Angabe, daß die Pulverpartikel des Zusatzwerkstoffes im Gasstrahl nicht geschmolzen werden, soll im Rahmen der vorliegenden Erfindung auch bedeuten, daß die Partikel im Gasstrahl im wesentlichen nicht angeschmolzen werden. Dies kann dadurch sichergestellt werden, daß die Temperatur des Gasstrahles unterhalb des Schmelzpunktes der Pulverpartikel des Zusatzwerkstoffes liegt. Aber selbst bei Temperaturen des Gasstrahles von 100 K bis zu 200 K oberhalb des Schmelzpunktes der Pulverpartikel des Zusatzwerkstoffes kann aufgrund der extrem kurzen Verweilzeit der Partikel im Gasstrahl im Bereich von Millisekunden ein Schmelzen oder auch ein Anschmelzen der Pulverpartikel verhindert werden. Die Bedeutung der höheren Gastemperaturen bzw. der Vorteil der Erwärmung des Gases liegt darin, daß in heißeren Gasen die Schallgeschwindigkeit höher ist und dadurch auch die Partikelgeschwindigkeit vergleichsweise größer wird.

Das Kaltgasverfahren besitzt gegenüber herkömmlichen Verfahren des thermischen Spritzens eine Reihe von Vorteilen. Die thermische Einwirkung und Kraftwirkung auf die Oberfläche des Substratwerkstoffes ist verringert, wodurch ungewollte Veränderungen der Materialeigenschaften des Substratwerkstoffes verhindert oder zumindest merklich verringert werden können. Ebenso können weitgehend Änderungen in der Struktur des Substratwerkstoffes unterbunden werden. Die mit dem Kaltgasspritzverfahren erzeugten Schichten besitzen keine oder zumindest keine ausgeprägte Textur, d.h. es gibt keine Vorzugsorientierung der einzelnen Körner oder Kristalle. Das Substrat wird ferner nicht durch eine Flamme oder ein Plasma erwärmt, so daß keine oder nur extrem geringe Veränderungen am Grundkörper und auch kein Verzug von Werkstücken durch Wärmespannungen infolge des thermischen Spritzens auftreten.

Es hat sich gezeigt, daß die zahlreichen verfahrenstechnischen Möglichkeiten des thermischen Spritzens nach dem Kaltgasverfahren für das Verbinden von Werkstücken genutzt werden können. Durch die Möglichkeiten der Verwendung unterschiedliche Pulvermaterialien und Pulvermischungen eröffnet sich eine breite Palette für Werkstückverbindungen.

Erfindungsgemäß kann das Gas für das thermische Spritzen Stickstoff, Helium, Argon, Neon, Krypton, Xenon, ein Wasserstoff enthaltendes Gas, ein kohlenstoffhaltiges Gas, insbesondere Kohlendioxid, Sauerstoff, ein Sauerstoff enthaltendes Gas, Luft, Wasserdampf oder Mischungen der vorgenannten Gase enthalten. Neben den aus der EP 0 484 533 B1 bekannten Gasen Luft und/oder Helium eignen sich auch für das den pulverförmigen Zusatzwerkstoff tragende Gas ein Stickstoff, Argon, Neon, Krypton, Xenon, Sauerstoff, ein Wasserstoff enthaltendes Gas, ein kohlenstoffhaltiges Gas, insbesondere Kohlendioxid, Wasserdampf oder Mischungen der vorgenannten Gase und Mischungen dieser Gase mit Helium. Der Anteil des Helium am Gesamtgas kann bis zu 90 Vol.-% betragen. Bevorzugt wird ein Heliumanteil von 10 bis 50 Vol.-% im Gasgemisch eingehalten.

Es hat sich gezeigt, daß durch den Einsatz von unterschiedlichen Gasen zum Beschleunigen und Tragen des pulverförmigen Zusatzwerkstoffes die Flexibilität und Wirksamkeit des Verfahrens wesentlich vergrößert werden kann. Die so hergestellten Schichten haften sehr gut auf den verschiedensten Substratwerkstoffen, beispielsweise auf Metall, Metallegierungen, Keramik, Glas, Kunststoffe und Verbundwerkstoffe. Die mit dem erfindungsgemäßen Verfahren hergestellten Beschichtungen sind von hoher Güte, weisen eine außerordentlich geringe Porösität auf und besitzen extrem glatte Spritzoberflächen, so daß sich in der Regel eine Nacharbeitung der Verbindung erübrigt.

Die erfindungsgemäß eingesetzten Gase besitzen eine ausreichende Dichte und Schallgeschwindigkeit, um die erforderlichen hohen Geschwindigkeiten der Pulverpartikel gewährleisten zu können. Das Gas kann dabei inerte und/oder reaktive Gase enthalten. Mit den genannten Gasen ist die Herstellung von sehr dichten und besonders gleichmäßigen Beschichtungen möglich, welche sich außerdem durch ihre Härte und Festigkeit auszeichnen. Die Schichten weisen extrem geringe Oxidgehalte auf. Sie besitzen keine oder zumindest keine ausgeprägte Textur, d.h. es gibt keine Vorzugsorientierung der einzelnen Körner oder Kristalle. Das Substrat wird ferner beim Kaltgasspritzen nicht durch eine Flamme oder ein Plasma erwärmt, so daß keine oder nur extrem geringe Veränderungen am Grundkörper und auch kein Verzug von Werkstücken durch Wärmespannungen infolge des thermischen Spritzens auftreten.

In Ausgestaltung der Erfindung berühren sich die zu verbindenden Werkstücken an der Verbindungsstelle beim Aufbringen der Spritzschicht bzw. der Spritzschichten. Im so hergestellten Werkstückverbund stehen die verbundenen Werkstücke unterhalb der Spritzschicht bzw. der Spritzschichten in unmittelbarem Kontakt.

Nach einer anderen Ausgestaltung der Erfindung sind die zu verbindenden Werkstücke an der Verbindungsstelle beim Aufbringen der Spritzschicht bzw. der Spritzschichten mit einem Abstand zueinander angeordnet und durch das thermische Spritzen wird der Zwischenraum an der Verbindungsstelle gefüllt. Im Werkstückverbund befindet sich also zwischen den verbundenen Werkstücken ein mit dem gespritzten Zusatzwerkstoff oder Zusatzwerkstoffen gefüllter Zwischenraum. Mit Vorteil kann neben dem Zwischenraum an der Verbindungsstelle auch der angrenzende Oberflächenbereich der Werkstücke beschichtet werden.

Der Gasstrahl kann auf eine Temperatur im Bereich zwischen 30 und 800 °C erwärmt werden, wobei alle bekannten pulverförmigen Spritzmaterialien eingesetzt werden können. Die Erfindung eignet sich insbesondere für Spritzpulver aus Metallen, Metalllegierungen, Hartstoffen, Keramiken und/oder Kunststoffen.

In Ausgestaltung des erfindungsgemäßen Verfahrens wird die Temperatur des Gasstrahles im Bereich zwischen 300 und 500 °C gewählt. Diese Gastemperaturen eignen sich insbesondere für den Einsatz von reaktiven Gasen oder reaktiven Gasbestandteilen. Als reaktive Gas oder Gasbestandteile sind insbesondere Wasserstoffzumischungen, kohlenstoffhaltige Gase oder stickstoffhaltige Gase zu erwähnen.

In Weiterbildung der Erfindung wird ein Gasstrahl mit einem Druck von 5 bis 50 bar eingesetzt. Vor allem das Arbeiten mit höheren Gasdrücken bringt zusätzliche Vorteile, da die Energieübertragung in Form von kinetischer Energie erhöht wird. Es eignen sich insbesondere Gasdrücke im Bereich von 21 bis 50 bar. Hervorragende Spritzergebnisse wurden beispielsweise mit Gasdrücken von etwa 35 bar erzielt. Die Hochdruckgasversorgung kann beispielsweise durch das in der deutschen Patentanmeldung DE 197 16 414.5 beschriebene Verfahren bzw. die dort beschriebene Gasversorgungsanlage sichergestellt werden.

Im erfindungsgemäßen Verfahren können die Pulverpartikel auf eine Geschwindigkeit von 300 bis 1600 m/s beschleunigt werden. Im erfindungsgemäßen Verfahren eignen sich dabei insbesondere Geschwindigkeiten der Pulverpartikel zwischen 1000 und 1600 m/s, besonders bevorzugt zwischen 1250 und 1600 m/s, da in diesem Fall die Energieübertragung in Form von kinetischer Energie besonders hoch ausfällt.

Die im erfindungsgemäßen Verfahren eingesetzten Pulver besitzen bevorzugt Partikelgrößen von 1 bis 100 µm.

Zur Durchführung des erfindungsgemäßen Verfahrens können alle geeigneten Vorrichtungen eingesetzt werden, insbesondere gilt dies für die in der EP 0 484 533 B1 beschriebene Vorrichtung.

Die Erfindung sowie weitere Einzelheiten der Erfindung werden im folgenden anhand von in den Zeichnungen dargestellten Ausführungsbeispielen näher erläutert.

Hierbei zeigen:
- Figur 1: eine erfindungsgemäß hergestellte Verbindung zweier Rohre;
- Figur 2: zwei Ausschnittsvergrößerungen möglicher Rohrverbindungen zum Beispiel aus Figur 1;
- Figur 3: ein erfindungsgemäß hergestellter Werkstückverbund bestehend aus einem Konstruktionsteil und einem Steg.

In Figur 1 ist ein Werkstückverbund zweier Rohre 1 und 2, beispielsweise aus unterschiedlichen Werkstoffen, dargestellt. Die aufgebrachte Spritzschicht 3 überdeckt im Verbindungsbereich die Oberfläche des ersten Rohres 1 und die Oberfläche des zweiten Rohres 2. Die Spritzschicht 3 und damit die Rohrverbindung erstreckt sich über den ganzen Rohrumfang. Der Pfeil verdeutlicht, daß bei der Herstellung der Rohrverbindung die Rohre gedreht werden können.

Figur 2 zeigt in Bild A und in Bild B zwei Ausschnittsvergrößerungen möglicher Rohrverbindungen zum Beispiel aus Figur 1 im Schnitt. In Bild A berühren sich die Rohrstücke 1 und 2 nicht unmittelbar, sondern sie sind mit einem geringen Abstand zueinander angeordnet. Unter Zuhilfenahme des Hilfswerkstückes 4, welches den Bereich des Rohrinnern abdeckt, wird eine Verbindung durch de Spritzschicht 3 hergestellt, die den Rohrzwischenraum ausfüllt und die angrenzenden Rohrenden der Rohre 1 und 2 bedeckt. Die in Bild B von Figur 2 dargestellten Rohrenden der Rohre 1 und 2 verjüngen sich. Die Rohrenden sind beim thermischen Spritzen zur Herstellung einer Rohrverbindung in Kontakt miteinander. Die Spritzschicht 3 füllt auch den durch die Verjüngung der Rohrenden entstehenden Raum aus.

Figur 3 zeigt ein dünnwandiges Konstruktionsteil 5, welches mit einem Steg 6 versteift wird. Konstruktionsteil 5 und Steg 6 berühren sich. Im an die Berührungsflächen angrenzenden Oberflächenbereich sind Spritzschichten 3 zur Verbindung der beiden Werkstücke aufgespritzt.

## Patentansprüche

1. Verfahren zum Verbinden von Werkstücken (1, 2; 5, 6), wobei durch thermisches Spritzen eine Spritzschicht (3) oder mehrere Spritzschichten hergestellt werden, welche zumindest teilweise eine Oberfläche eines ersten Werkstückes (1; 5) und zumindest teilweise eine Oberfläche eines zweiten Werkstückes (2; 6) überdecken, und wobei ein pulverförmiger Zusatzwerkstoff mittels eines Gases auf die zu beschichtenden Oberflächen geleitet wird, **dadurch gekennzeichnet, dass** das Gas für das thermische Spritzen Stickstoff, Helium, Argon, Neon, Krypton, Xenon, ein Wasserstoff enthaltendes Gas, ein kohlenstoffhaltiges Gas, insbesondere Kohlendioxid, Sauerstoff, ein Sauerstoff enthaltendes Gas, Luft, Wasserdampf oder Mischungen der vorgenannten Gase enthält und dass der pulverförmige Zusatzwerkstoff auf die zu beschichtende Oberflächen geleitet wird, ohne dass die Pulverpartikel des Zusatzwerkstoffes im Gasstrahl geschmolzen werden.

2. Verfahren nach Anspruch 1, **dadurch gekennzeichnet, dass** sich die zu verbindenden Werkstücken (1, 2; 5, 6) an der Verbindungsstelle beim Aufbringen der Spritzschicht (3) berühren.

3. Verfahren nach Anspruch 1, **dadurch gekennzeichnet, dass** die zu verbindenden Werkstücken (1, 2; 5, 6) an der Verbindungsstelle beim Aufbringen der Spritzschicht (3) mit einem Abstand zueinander angeordnet sind und durch das thermische Spritzen der Zwischenraum an der Verbindungsstelle gefüllt wird.

4. Verfahren nach Anspruch 3, **dadurch gekennzeichnet, dass** neben dem Zwischenraum an der Verbindungsstelle auch der angrenzende Oberflächenbereich der Werkstücke (1, 2; 5, 6) beschichtet wird.

5. Verfahren nach einem der Ansprüche 1 bis 4, **dadurch gekennzeichnet, dass** die Temperatur des Gasstrahles beim thermischen Spritzen im Bereich zwischen 30 und 800 °C liegt.

6. Verfahren nach einem der Ansprüche 1 bis 5, **dadurch gekennzeichnet, dass** der Gasstrahl beim thermischen Spritzen einen Druck von 5 bis 50 bar aufweist.

7. Verfahren nach einem der Ansprüche 1 bis 6, **dadurch gekennzeichnet, dass** die Pulverpartikel beim thermischen Spritzen auf eine Geschwindigkeit von 300 bis 1600 m/s beschleunigt werden.

## Claims

1. Method for joining workpieces (1, 2; 5, 6), in which, by thermal spraying, a sprayed layer (3) or a plurality of sprayed layers are produced, which at least partially cover a surface of a first workpiece (1; 5) and at least partially cover a surface of a second workpiece (2; 6), a pulverulent additive being passed onto the surfaces to be coated by means of a gas, **characterized in that** the gas for the thermal spraying contains nitrogen, helium, argon, neon, krypton, xenon, a hydrogen-containing gas, a carbon-containing gas, in particular carbon dioxide, oxygen, an oxygen-containing gas, air, water vapour or mixtures of the abovementioned gases, and **in that** the pulverulent additive is passed onto the surfaces to be coated without the powder particles of the additive being melted in the gas jet.

2. Method according to Claim 1, **characterized in that** the workpieces (1, 2; 5, 6) which are to be joined are in contact at the joining location when the sprayed layer (3) is being applied.

3. Method according to Claim 1, **characterized in that** the workpieces (1, 2; 5, 6) which are to be joined are arranged at a distance from one another at the joining location when the sprayed layer (3) is being applied, and the space which is present at the joining location is filled by the thermal spraying.

4. Method according to Claim 3, **characterized in that** in addition to the space at the joining location, the adjacent surface region of the workpieces (1, 2; 5, 6) is also coated.

5. Method according to one of Claims 1 to 4, **characterized in that** the temperature of the gas jet during the thermal spraying is in the range between 30 and 800ºC.

6. Method according to one of Claims 1 to 5, **characterized in that** the gas jet is at a pressure of from 5 to 50 bar during the thermal spraying.

7. Method according to one of Claims 1 to 6, **characterized in that** the powder particles are accelerated to a velocity of from 300 to 1600 m/s during the thermal spraying.

## Revendications

1. Procédé en vue de la jonction de pièces (1, 2; 5, 6), une couche de projection (3) ou plusieurs couches de projection étant fabriquées par projection à chaud, laquelle ou lesquelles recouvrent au moins partiellement une surface d'une première pièce (1; 5) et au moins partiellement une surface d'une deuxième pièce (2; 6) et un matériau auxiliaire pulvérulent étant acheminé à l'aide d'un gaz sur les surfaces à revêtir, **caractérisé en ce que** le gaz pour la projection à chaud contient de l'azote, de l'hélium, de l'argon, du néon, du krypton, du xénon, un gaz contenant de l'hydrogène, un gaz contenant du carbone, en particulier, du dioxyde de carbone, de l'oxygène, un gaz contenant de l'oxygène, de l'air, de la vapeur d'eau ou des mélanges des gaz cités ci-dessus et **en ce que** le matériau auxiliaire pulvérulent est acheminé sur les surfaces à revêtir, sans que les particules de poudre du matériau auxiliaire ne passent à l'état fondu dans le jet de gaz.

2. Procédé selon la revendication 1, **caractérisé en ce que** les pièces à joindre (1, 2; 5, 6) se touchent au point de jonction lors de l'application de la couche de projection (3).

3. Procédé selon la revendication 1, **caractérisé en ce que** les pièces à joindre (1, 2; 5, 6) sont disposées, lors de l'application de la couche de projection (3), au point de jonction avec un écart l'une par rapport à l'autre et **en ce que** l'espace intermédiaire au point de jonction est rempli grâce à la projection à chaud.

4. Procédé selon la revendication 3, **caractérisé en ce qu'**en plus de l'espace intermédiaire au point de jonction, on procède également au revêtement du domaine superficiel avoisinant des pièces (1, 2; 5, 6).

5. Procédé selon l'une quelconque des revendications 1 à 4, **caractérisé en ce que** la température du jet de gaz, lors de la projection à chaud, se situe dans le domaine compris entre 30 et 800°C.

6. Procédé selon l'une quelconque des revendications 1 à 5, **caractérisé en ce que** le jet de gaz, lors de la projection à chaud, présente une pression de 5 à 50 bars.

7. Procédé selon l'une quelconque des revendications 1 à 6, **caractérisé en ce que** les particules de poudre sont accélérées, lors de la projection à chaud, à une vitesse de 300 à 1600 m/s.
